# EUROPÄISCHE PATENTSCHRIFT

(11) **EP 0 845 790 B1**
(45) Veröffentlichungstag und Bekanntmachung des Hinweises auf die Patenterteilung: **10.07.2002**
(21) Anmeldenummer: 97120063.9
(22) Anmeldetag: 17.11.1997
(51) Int. Cl.: H01F 1/44, H01F 1/06

(54) **Magnetorheologische Flüssigkeiten und mit Polymer beschichtete, magnetische Teilchen**
Magnetorheological fluids and polymer coated magnetic particles
Fluides magnétorhéologiques et particules magnétiques revêtues d'un polymère

(30) Priorität: 28.11.1996 DE 19649321
(43) Veröffentlichungstag der Anmeldung: 03.06.1998
(73) Patentinhaber: Fludicon GmbH, 64293 Darmstadt (DE)
(72) Erfinder: Podszun, Wolfgang, Dr., 51061 Köln (DE); Halle, Olaf, Dr., 51061 Köln (DE); Kijlstra, Johan, Dr., 51375 Leverkusen (DE); Bloodworth, Robert, Dr., 51061 Köln (DE); Wendt, Eckhard, Dr., 51373 Leverkusen (DE)
(74) Vertreter: Behrens, Helmut, Dipl.-Ing.

(56) Entgegenhaltungen:
- EP-A- 0 023 265
- WO-A-94/10693
- US-A- 5 354 488
- PATENT ABSTRACTS OF JAPAN vol. 015, no. 502 (E-1147), 18.Dezember 1991 & JP 03 219602 A (TOYOTA MOTOR CORP), 27.September 1991,

## Beschreibung

Die Erfindung betrifft neue magnetorheologische Flüssigkeiten, ein Verfahren zu deren Herstellung und deren Verwendung sowie Verfahren zur Herstellung von mit einem organischen Polymer beschichteten magnetisierbaren Teilchen.

Als magnetorheologische Flüssigkeiten (MRF) werden Dispersionen bezeichnet, die aus einer Trägerflüssigkeit und darin dispergierten magnetisierbaren Teilchen bestehen. Diese Dispersionen ändern ihr Fließverhalten bei Anlegen eines magnetischen Feldes. Mögliche Einsatzgebiete der magnetorheologischen Flüssigkeiten sind beispielsweise Kupplungen, Dämpfer und Lager.

Für den Einsatz in magnetorheologischen Flüssigkeiten werden bislang als magnetisierbare Teilchen paramagnetische, superparamagnetische und ferromagnetische Stoffe eingesetzt.

Trotz einer umfangreichen Forschung auf diesem Gebiet gelang es nicht, das Problem der Absetzstabilität befriedigend zu lösen. Die bislang bekannten Methoden, wie z.B. die Zugabe von Kohlenstoffasem, gemäß EP-A 406 692, Silicagel, gemäß US-A 4 992 190 oder Polystyrolperlen, gemäß JP-A 419 8297, führten nur zu geringfügigen Verbesserungen.

Ein weiteres ebenfalls noch unzureichend gelöstes Problem bei magnetorheologischen Flüssigkeiten ist die Abrasivität, die besonders kritisch ist, da sie zu einem vorzeitigen Versagen des mit der magnetorhelogischenFlüssigkeit betriebenen Gerätes führen kann.

Selbst die in US-A 5 354 488 beschriebenen, mit einer isolierenden Hülle aus Siliziumdioxid beschichteten magnetisierbaren Teilchen, zeigen keine verbesserte Abrasivität.

Die US-A-5 354 488 offenbart magnetorheologische Flüssigkeiten, die einen Träger, magnetisierbare Teilchen und ein partikelförmiges Dispergiermittel umfassen. Die EP-A-0023265 offenbart feinteilige Festkörper, die eine Umhüllung aus polymeren siliciumorganischen Verbindungen aufweisen, und ihre Verwendung als Pigmente.

Es besteht daher ein Bedarf an magnetorheologischen Flüssigkeiten, die über eine geringe Abrasivität und eine hohe Absetzstabilität verfügen.

Aufgabe der Erfindung ist daher die Bereitstellung von MRF's, die die im Stand der Technik bekannten Nachteile Probleme nicht aufweisen.

Es wurde nun gefunden, daß magnetorheologische Flüssigkeiten, die mit einem organischen Polymer beschichtete, vorab silanisierte, magnetisierbare Teilchen enthalten, eine verbesserte Kolloidstabilität, eine verbesserte Absetzstabilität und eine verringerte Abrasivität aufweisen.

Gegenstand der Erfindung sind daher magnetorheologische Flüssigkeiten, bestehend aus magnetisierbaren Teilchen, die mit einem organischen Polymer beschichtet sind, mindestens einer oleophilen Flüssigkeit und gegebenenfalls einem Verdickungsmittel, dadurch gekennzeichnet, daß es sich bei den magnetisierbaren Teilchen um solche Teilchen handelt, deren Oberfläche vor der Beschichtung mit dem genannten organischen Polymer einer Silanisierung unterworfen wurde.

Bevorzugt sind solche magnetorheologischen Flüssigkeiten, die 45 bis 95 Gew.%, besonders bevorzugt 60 bis 95 Gew.-%, ganz besonders bevorzugt 75- 95 Gew.%, der mit einem organischen Polymer beschichteten magnetisierbaren Teilchen, sowie 2 bis 45 Gew.% einer oleophile Flüssigkeit und 0 bis 20 Gew.-% Verdickungsmittel enthalten, wobei die Summe der Gew.-% 100 Gew.% ergibt.

Magnetisierbare Teilchen im Sinne der Erfindung sind paramagnetische, superparamagnetische und ferromagnetische Stoffe. Beispielhaft seien genannt: Eisen, Eisennitrid, Eisencarbid, Stahl mit weniger als 1 % Kohlenstoff, Nickel und Kobalt. Geeignet sind auch Mischungen der genannten Stoffe und Eisen-Legierungen mit Aluminium, Silizium, Cobalt, Nickel, Vanadium, Molybdän, Chrom, Wolfram und Mangan. Als gut geeignete Legierungen sind Eisen-Nickel-Legierungen und Eisen-Kobaltlegierungen zu nennen. Weiterhin geeignet sind magnetische Oxyde des Chroms und Eisens, wie Chromdioxid, gamma-Fe₂O₃ und Fe₃O₄.

Eisen und/oder Eisenlegierungen sind dabei bevorzugte magnetisierbare Teilchen.

Besonders bevorzugt ist das sogenannte Carbonyleisen, das durch thermische Zersetzung von Pentacarbonyleisen(0) gewonnen wird.

Vorzugsweise beträgt die mittlere längste Ausdehnung der erfindungsgemäßen, mit einem organischen Polymer beschichteten magnetisierbaren Teilchen, bezogen auf deren Masse (Massenmittel), 0.1 bis 100 µm, besonders bevorzugt 1 bis 50 µm.

Die Form der magnetisierbaren Teilchen kann auch unregelmäßig, stäbchen- oder nadelförmig sein. Die Kugelform oder eine der Kugelform ähnliche Form ist insbesondere dann bevorzugt, wenn hohe Füllgrade angestrebt werden.

Organische Polymere im Sinne der Erfindung sind natürliche Polymere, wie z.B. Gelatine oder Cellulose, abgewandelte natürliche Polymere, insbesondere Cellulose-derivate, und synthetische Polymere, wobei synthetische Polymere bevorzugt sind.

Der Begriff Gelatine umfaßt dabei Gelatine-Koazervate und gelatineartige Komplexkoazervate. Als gelatinehaltige Komplexkoazervate sind vor allem Kombinationen von Gelatine mit synthetischen Polyelektrolyten bevorzugt. Geeignete synthetische Polyelektrolyte sind solche, die durch Homo- oder Copolymerisation von z.B. Maleinsäure, Acrylsäure, Methacrylsäure, Acrylamid und Methacrylamid hervorgehen. Der Begriff Gelatine umfaßt auch die mit üblichen Härtungsmitteln wie z.B. Formaldehyd oder Glutardialdehyd weiter vernetzte Gelatine.

Als geeignete synthetische Polymere seien genannt: Polyester, Polyurethane, insbesondere Polyesterurethane und Polyetherurethane, Polycarbonate, Polyester-Polycarbonat-Copolymere, Polyharnstoffe, Melaminharze, Polysiloxane, Fluorpolymere und Vinylpolymerisate. Als Beispiele für geeignete Vinylpolymerisate seien genannt: Polyvinylchlorid, Polyvinylester, wie z.B. Polyvinylacetat, Polystyrol, Polyacrylester, wie Polymethylmethacrylat, Polyethylhexylacrylat, Polylaurylmethacrylat, Polystearylmethacrylat oder Polyethylacrylat, Polyvinylacetale, wie Polyvinylbutyral. Weitere synthetische Polymere sind auch Co- oder Terpolymere aus verschiedenen Vinyl- und Vinylidenmonomeren, wie z.B. Poly-styrol-co-acrylnitril und Copolymere aus (Meth)acrylsäure und (Meth)acrylestern. Besonders bevorzugte organische Polymere sind dabei Vinylpolymerisate Polyharnstoffe und/oder Polyurethane.

Das Molekulargwicht des Polymers kann für diese Anwendung beliebig gewählt werden. Übliche geeignete Polymere weisen ein Gewichtsmittel von 30.000 - 1.000.000 Dalton auf. Die Polymere können auch vernetzt sein.

Die erfindungsgemäßen magnetorheologischen Flüssigkeiten enthalten als oleophile Flüssigkeit (Trägerflüssigkeit) bevorzugt Mineralöle, Paraffinöle, hydraulische Öle, chlorierte Aromaten enthaltende Öle (sog. Transformatoröle), sowie chlorierte und fluorierte Öle. Bevorzugt sind ebenfalle Siliconöle, fluorierte Siliconöle, Polyether, fluorierte Polyether und Polyetherpolysiloxancopolymere. Die Viskosität der Trägerflüssigkeit beträgt vorzugsweise 1 bis 1000 mPas, besonders bevorzugt 3 bis 800 mPas, gemessen bei 25°C.

In einer besonders bevorzugten Ausführungsform der Erfindung enthalten die magnetorheologischen Flüssigkeiten als Trägerflüssigkeit mindestens ein Mineralöl oder mindestens ein Siliconöl.

In einer weiteren bevorzugten Ausführungsform der Erfindung enthalten die erfindungsgemäßen magnetorheologischen Flüssigkeiten zusätzlich mindestens ein Verdickungsmittel, das der magnetorheologischen Flüssigkeit eine Thixotropie verleiht und die Absetzstabilität der magnetisierbaren Teilchen erhöht. Verdickungsmittel sind z.B. feinteilige anorganische oder organische Micropartikel. Als solche sind bevorzugt Gele, Silikate wie Bentonit oder Metalloxide wie Titandioxid, Aluminiumoxid oder Siliziumdioxid und/oder flammhydrolytisch gewonnene hochdisperse Kieselsäuren, die z.B. unter den Handelsbezeichnungen Aerosil® oder HDK® bei der Firma Degussa AG, Deutschland, bzw. Wacker Chemie GmbH, Deutschland, kommerziell verfügbar sind, wobei alle Mikropartikel einen mittleren Teilchendurchmesser von kleiner 1 µm aufweisen.

In dieser bevorzugten Ausführungsform beträgt die Menge der Verdickungsmittel 0.1 bis 20 Gew.-%, vorzugsweise 0.5 bis 5 Gew.-%.

Die erfindungsgemäßen magnetorheologische Flüssigkeiten können auch Dispergierhilfsmittel enthalten. Beispiele fiir Dispergiermittel sind Lecithin, Ölsäure und Oleate wie Eisenoleat, Fettsäuren, Alkaliseifen wie Lithiumstearat, Natriumstearat, Aluminiumtristearat, Sulfonate und Phosphonate mit lipophilen Resten sowie Glycerinester wie Glycerinmonostearat.

Die Dispergiermittel sind vorzugsweise in Mengen von 0,01 bis 2 Gew.-%, besonders bevorzugt 0,1 bis 0,5 Gew.-%, bezogen auf die magnetisierbaren Teilchen, vorhanden.

Der Gewichtsanteil der Beschichtung der mit organischem Polymer beschichteten magnetisierbaren Teilchen beträgt 0.1 bis 50 Gew.-%, vorzugsweise 0,5 bis 20 Gew.-%.

Gegenstand der Erfindung ist zudem ein Verfahren zur Herstellung der mit organischen Polymeren beschichteten magnetisierbaren Teilchen, wonach das organische Polymer in geschmolzener Form oder aus einem Lösemittel durch Ausfällen oder Verdampfen auf die magnetisierbaren Teilchen aufgebracht wird.

Ebenfalls Gegenstand der Erfindung ist ein weiteres Verfahren zur Herstellung der mit organischen Polymeren beschichteten magnetisierbaren Teilchen, wonach in Gegenwart der magnetisierbaren Teilchen organische Monomerbestandteile mittels Polykondensation, Polyaddition oder Polymerisation zu einem organischen Polymer umgesetzt werden.

Für die Polykondensation sind als organische Monomerbestandteile beispielsweise die Kombination aus aliphatischen Diolen und aromatischen oder aliphatischen Dicarbonsäuren, Dicarbonsäurechloride, für die Polyaddition beispielsweise die Kombination aus Diolen, Polyester- und/oder Polyetherdiolen mit Di- oder Triisocyanaten und für die Polymerisation beispielsweise olefinisch ungesättigte Verbindungen, wie Styrol, Acrylsäureester, Methacylsäureester und/oder Vinylacetat bevorzugt.

Für die Polykondensation, Polyaddition oder Polymerisation sind gängige Reaktionsbedingungen anwendbar.

Es wurde gefunden, daß besonders gut haftende Polymerbeschichtungen erzielbar sind, wenn die magnetisierbaren Partikel vor der Polymerbeschichtung silanisiert werden. Unter Silanisierung wird die Oberflächenbehandlung mit Silanen verstanden, wobei vorzugsweise solche Silane eingesetzt werden, die über mindestens eine funktionelle Gruppe, wie z.B. OH, Cl, verfügen.

In einer bevorzugten Ausführungsform der Erfindung werden vor der Beschichtung die magnetisierbaren Teilchen mit einem Silan der Formel (I) in der
- R¹: ein C₁ - C₂₀-Alkylrest oder C₂ - C₂₀-Alkylenrest, der gegebenenfalls mit einer Amino-, Isocyanato- Methacryloyoxy- Acryloyloxy-, Epoxy- oder Mercaptogruppe substituiert sein und / oder durch -O-, -NH-, -COO- oder -NH-COO unterbrochen sein kann
- R²: ein Phenyl, ein C₁ - C₁₈-Alkylrest oder ein C₂ - C₁₈-Alkylenrest
- X: eine hydrolisierbare Gruppe bedeuten und
- a: den Wert 0, 1 oder 2 annimmt, silanisiert.

Beispiele für Reste R¹ sind Methyl, Ethyl, Propyl, n-Butyl, tert.-Butyl, Hexyl, Octyl, Ethylhexyl, Decyl, Dodecyl, Stearyl, Vinyl oder Allyl. Als substituierte R¹-Reste seien beispielhaft genannt: und/oder

R² ist vorzugsweise ein Phenyl oder ein C₁-C₆-Alkylrest, wie z.B. Methyl, Ethyl, Propyl, n-Butyl, tert.-Butyl, Pentyl oder Hexyl.

Die durch X symbolisierten hydrolisierbaren Gruppen am Si-Atom umfassen beispielsweise Halogenatome, insbesondere Chlor und Brom, C₁-C₆-Alkoxygruppen, vorzugsweise Methoxy und Ethoxy, sowie Carboxylatgruppen, wie Acetat und Propionat.

Beispiele fiir besonders bevorzugte Silane sind in der nachstehenden Übersicht aufgelistet:

Selbstverständlich muß das Silan auf die folgende Polymerbeschichtung abgestimmt sein.

Erfolgt die Silanisierung beispielsweise mit den Silanen 3 oder 4, so wird ein Silan mit polymerisierbaren Doppelbindungen auf die magnetisierbaren Teilchen aufgebracht. In diesem Fall ist das Aufbringen einer Polymerbeschichtung durch radikalische Polymerisation von Monomeren, wie z.B. Acrylsäureestern, wodurch eine feste chemische Bindung zwischen dem Silan und der Polymerbeschichtung aufgebaut wird, bevorzugt. Oberflächen, die mit dem Silan 7 oder 9 modifiziert wurden, können leicht mit isocyanathaltigen Verbindungen, wie z.B. mit Stearylisocyanat zur Reaktion gebracht werden, wobei eine Polymerbeschichtung mit Harnstoffeinheiten entsteht. Daher ist die Silanisierung mit den Silanen 3, 4, 7 und/oder 9 bevorzugt.

Die Umsetzung kann bereits durch einfaches Vermischen der Komponenten mit üblichen Rühr- oder Mischgeräten erfolgen. Die Temperatur bei der Umsetzung liegt vorzugsweise im Bereich von 0°C bis 100°C und die Reaktionsdauer beträgt vorzugsweise 0,1 h bis 10 h.

Die Menge des eingesetzten Silans kann in weiten Grenzen variiert werden, sie liegt vorzugsweise im Bereich von 0,01 bis 25 Gew.-%, besonders bevorzugt 0,1 bis 10 Gew.-%, bezogen auf die magnetisierbaren Teilchen.

Die Silanisierung wird vorzugsweise in Anwesenheit mindestens eines aprotischen Lösungsmittels durchgeführt. Geeignete Lösungsmittel sind z.B. Aceton, Butanon, Dichlormethan, Trichlormethan, Toluol, Essigester oder Tetrahydrofuran.

Bei der Silanisierung kann zusätzlich ein Katalysator eingesetzt werden. Geeignete Katalysatoren sind Protonensäuren, wie Essigsäure oder Chlorwasserstoff sowie Amine; wie Dicyclohexylamin. Die Menge des Katalysators beträgt vorzugsweise 0,01 bis 5 Gew.-%, bezogen auf das Silan.

Das bei der Silanisierung eingesetzte Silan kann zunächst unter saurer Katalyse mit z.B. molaren Mengen Wasser hydrolysiert werden, wobei die hydrolisierbaren Reste X in OH-Gruppen überführt werden, und dann die frisch hergestellte OH-Verbindung in einem Lösungsmittel mit dem magnetisierbaren Teilchen zur Reaktion gebracht wird.

Gegenstand der Erfindung ist zudem ein Verfahren zur Herstellung der erfindungsgemäßen magnetorheologischen Flüssigkeiten, wonach in einer oleophilen Flüssigkeit, gegebenfalls in Anwesenheit eines Verdickungsmittels, die nach dem ebenfalls erfindungsgemäßen Verfahren hergestellten, mit einem organischen Polymer beschichteten magnetisierbare Teilchen dispergiert werden.

In einer bevorzugten Ausführungsform der Erfindung wird zunächst die Trägerflüssigkeit mit dem Verdickungsmittel unter Anwendung hoher Scherkräfte, d.h. vorzugsweise bei Dispergierenergien zwischen 50 und 500 W/l, beispielsweise mit Hilfe eines Ultraturrax®, erhältlich bei der Firma IKA-Labortechnik, Deutschland, homogen gemischt und anschließend die beschichteten magnetisierbaren Teilchen eingerührt.

Gegenstand der Erfindung ist zudem die Verwendung der erfindungsgemäßen nichtwäßrigen magnetorheologische Flüssigkeiten in Kupplungen, Dämpfern und/oder Lagern.

Die Erfindung soll anhand des vorliegenden Beispiele erläutert werden. Die Erfindung ist dabei jedoch nicht auf diese Beispiele beschränkt.

### Ausführungsbeispiel

### Beispiel 1

### Beschichtung von Carbonyleisen

Durch 30-minütiges Mischen von 200 g gamma-Methacryloxypropyltrimethoxysilan, 352 g E-Wasser und 2.6 g Eisessig in einem Becherglas bei Raumtemperatur wurde eine Silanisierungslösung erzeugt. In einem heizbaren 4l-Dreihalskolben mit Glasrührer, Thermometer und Intensivkühler wurden 1000 g Carbonyleisen EN der Firma BASF AG, Deutschland, mit einer mittleren Teilchengröße (gemessen gemäß ASTM B 330) von 4-5 µm, das folgende Verunreinigungen C: 0,8 Gew.-%, N: 0,8 Gew.-%, O: 0,3 Gew.-% aufweist, in 2000 ml Butanon vorgelegt und mit der Silanisierungslösung versetzt. Das Gemisch wurde 16 h bei 40°C gerührt. Nach dem Abkühlen wird der Feststoff auf einer Nutsche abgesaugt, mehrfach mir Butanon gewaschen und bei 80°C 10 h getrocknet.

Das silanisierte Carbonyleisen wurde in 2000ml Butanon aufgeschlämmt und mit 190g Stearylmethacrylat, 10 g Ethylenglycoldimethacrylat und 6g Azoisobuttersäuredinitril versetzt. Das Gemisch wurde unter Rühren 2 h bei 70°C und weitere 2h am Rückfluß erhitzt. Der Feststoff wird nach dem Abkühlen abfiltriert, dreimal mit je 1500 ml Butanon gewaschen und 12 h lang bei 50°C im Vakuum getrocknet.

### Beispiel 2

### Silanisierung von Carbonyleisen

50 g gamma-Aminopropyltriethoxysilan wurden in 1000 ml Cloroform gelöst. In diese Lösung wurden 1000 g Carbonyleisen EN der Firma BASF AG, Deutschland, mit einer mittleren Teilchengröße (gemessen gemäß ASTM B 330) von 4-5 µm, das folgende Verunreinigungen C: 0,8 Gew.-%, N: 0,8 Gew.-%, O: 0,3 Gew.-% aufweist, bei Raumtemperatur eingestreut und unter gelegentlichem Umschütteln 1 h stehen gelassen. Anschließend wurde das beschichtete Carbonyleisen intensiv mit 1000 ml Chloroform gewaschen, 1 d bei Raumtemperatur und Atmosphärendruck sowie 18 h bei 50°C im Hochvakuum getrocknet.

### Beispiel 3

### Polyurethanbeschichtung von Carbonyleisen und Herstellung einer magnetorheologischen Flüssigkeit

32 g silanisiertes Carbonyleisen aus Beispiel 2 wurden mit 0,04 g Diazabicyclo[2.2.2]oktan in 8,0 g eines trifunktionellen Polyethylenglycols mit einem Molekulargewicht von 1015, hergestellt durch Ethoxylierung von Trimethylolpropan, eingerührt. Diese Mischung wurde mit Hilfe eines Ultraturrax® in eine Lösung aus 0,84 g des Umsetzungsproduktes aus 40 Teilen Octamethylcyclotetrasiloxan mit 2 Teilen N-(β-Aminoethyl)-γ-aminopropylmethyldiethoxysilan in 13,3 g Siliconöl (Baysilone® M 5,erhältlich bei der Bayer AG, Deutschland) eindispergiert. Zu dieser Dispersion wurden unter Scherung 2,05 g Toluoldiisocyanat hinzugegeben und 30 s nachdispergiert. Anschließend wurde die Dispersion 12 h bei 80°C zur gebrauchsfertigen magnetorheologischen Flüssigkeit ausgehärtet.

## Patentansprüche

1. Magnetorheologische Flüssigkeiten, bestehend aus magnetisierbaren Teilchen, die mit einem organischen Polymer beschichtet sind, mindestens einer oleophilen Flüssigkeit und gegebenenfalls einem Verdickungsmittel, **dadurch gekennzeichnet, daß** es sich bei den magnetisierbaren Teilchen um solche Teilchen handelt, deren Oberfläche vor der Beschichtung mit dem genannten organischen Polymer einer Silanisierung unterworfen wurde.

2. Magnetorheologische Flüssigkeiten nach Anspruch 1, **dadurch gekennzeichnet, daß** diese 45 bis 98 Gew.-% mit einem organischen Polymer beschichtete magnetisierbare Teilchen, 2 bis 45 Gew.-% einer oleophilen Flüssigkeit sowie 0 bis 20 Gew.-% eines Verdickungsmittels enthalten, wobei die Summe der Gew.% 100 Gew.-% ergibt.

3. Magnetorheologische Flüssigkeiten nach einem der Ansprüche 1 oder 2, **dadurch gekennzeichnet, daß** die mittlere längste Ausdehnung der mit einem organischen Polymer beschichteten magnetisierbaren Teilchen, bezogen auf deren Masse, 0,1 bis 100 µm beträgt.

4. Magnetorheologische Flüssigkeiten nach einem oder mehreren der Ansprüche 1 bis 3, **dadurch gekennzeichnet; daß** der Gewichtsanteil der Beschichtung der mit organischem Polymer beschichteten magnetisierbaren Teilchen 0,1 bis 50 Gew.%, bezogen auf die magnetisierbaren Teilchen, beträgt.

5. Magnetorheologische Flüssigkeiten nach einem oder mehreren der Ansprüche 1 bis 4, **dadurch gekennzeichnet, daß** das organische Polymer Vinylpolymerisate, Polyharnstoffe und/oder Polyurethane sind.

6. Magnetorheologische Flüssigkeiten nach einem oder mehreren der Ansprüche 1 bis 5, **dadurch gekennzeichnet, daß** die magnetisierbaren Teilchen aus Eisen und/oder Eisenlegierungen sind.

7. Magnetorheologische Flüssigkeiten nach einem oder mehreren der Ansprüche 1 bis 6, **dadurch gekennzeichnet, daß** die Verdickungsmittel Gele, Silikate, Metalloxide und/oder flammhydrolytisch gewonnene hochdisperse Kieselsäuren mit einem mittleren Teilchendurchmessen von kleiner 1 µm sind.

8. Magnetorheologische Flüssigkeiten nach einem oder mehreren der Ansprüche 1 bis 7, **dadurch gekennzeichnet, daß** die Menge an Verdickungsmittel 0,1 bis 20 Gew.% beträgt.

9. Magnetorheologische Flüssigkeiten nach einem oder mehreren der Ansprüche 1 bis 8, **dadurch gekennzeichnet, daß** die oleophile Flüssigkeit mindestens ein Mineralöl oder mindestens ein Siliconöl ist.

10. Magnetisierbare Teilchen, die mit einem organischen Polymer beschichtet sind, **dadurch gekennzeichnet, daß** es sich bei den magnetisierbaren Teilchen um solche Teilchen handelt, deren Oberfläche vor der Beschichtung mit dem genannten organischen Polymer einer Silanisierung unterworfen wurde.

11. Magnetisierbare Teilchen nach Anspruch 10, **dadurch gekennzeichnet, daß** die Silanisierung der magnetisierbaren Teilchen durch die Umsetzung mit einem Silan der Formel(I) in der
R¹ ein C₁- C₂₀-Alkylrest oder C₂-C₂₀-Alkylenrest ist, der gegebenenfalls mit einer Amino-, Isocyanato- Methacryloyloxy- Acryloyloxy, Epoxy oder Mercaptogruppe substituiert und/ oder durch -O-, -NH-, -COO-oder NH-COO unterbrochen ist,
R2 ein Phenyl- oder ein C₁-C₆-Alkykest und
X eine hydrolisierbare Gruppe bedeuten und
a den Wert 0, 1 oder 2 annimmt, durchgeführt wurde.

12. Verfahren zur Herstellung von magnetisierbaren Teilchen nach Anspruch 10 oder 11, **dadurch gekennzeichnet, daß** in Gegenwart der silanisierten magnetisierbaren Teilchen organische Monomerbestandteile mittels Polykondensation, Polyaddition oder Polymerisation zu einem organischen Polymer umgesetzt werden.

13. Verfahren zur Herstellung von magnetisierbaren Teilchen nach Anspruch 10 oder 11, **dadurch gekennzeichnet, daß** das organische Polymer in geschmolzener Form oder aus einem Lösemittel ausgefällt oder durch Verdampfen des Lösemittels auf die silanisierten magnetisierbaren Teilchen aufgebracht wird.

14. Verfahren zur Herstellung von magnetorheologische Flüssigkeiten nach einem oder mehreren der Ansprüche 1 bis 9, **dadurch gekennzeichnet, daß** in der oleophilen Flüssigkeit, gegebenenfalls in Anwesenheit eines Verdickungsmittels, die magnetisierbaren Teilchen nach Anspruch 10 oder 11 dispergiert werden.

15. Verwendung der magnetorheologischen Flüssigkeiten nach einem oder mehreren der Ansprüche 1 bis 9 in Kupplungen, Dämpfern und / oder Lagern.

## Claims

1. Magnetorheological liquids, consisting of magnetisable particles which are coated with an organic polymer, at least one oleophilic liquid and optionally a thickener, **characterised in that** the magnetisable particles are particles, the surface of which has been subjected to silanisation before coating with said organic polymer.

2. Magnetorheological liquids according to claim 1, **characterised in that** they contain 45 to 98 % by weight of magnetisable particles coated with an organic polymer, 2 to 45 % by weight of an oleophilic liquid, and 0 to 20% by weight of a thickener, wherein the sum of the percentages by weight is 100 % by weight.

3. Magnetorheological liquids according to either one of claims 1 or 2, **characterised in that** the average longest dimension of the magnetisable particles which are coated with an organic polymer, with respect to the weight of the particles, is 0.1 to 100 µm.

4. Magnetorheological liquids according to one or more of claims 1 to 3, **characterised in that** the proportion by weight of the coating of the magnetisable particles which are coated with an organic polymer is 0.1 to 50 % by weight with respect to the magnetisable particles.

5. Magnetorheological liquids according to one or more of claims 1 to 4, **characterised in that** the organic polymers are vinyl polymers, polyureas and/or polyurethanes.

6. Magnetorheological liquids according to one or more of claims 1 to 5, **characterised in that** the magnetisable particles comprise iron and/or iron alloys.

7. Magnetorheological liquids according to one or more of claims 1 to 6, **characterised in that** the thickeners are gels, silicates, metal oxides and/or microdispersed hydrated silicas obtained by flame hydrolysis with an average particle diameter less than 1 µm.

8. Magnetorheological liquids according to one or more of claims 1 to 7, **characterised in that** the amount of thickener is 0.1 to 20 % by weight.

9. Magnetorheological liquids according to one or more of claims 1 to 8, **characterised in that** the oleophilic liquid is at least one mineral oil or at least one silicone oil.

10. Magnetisable particles which are coated with an organic polymer, **characterised in that** the magnetisable particles are particles, the surface of which has been subjected to silanisation before coating with said organic polymer.

11. Magnetisable particles according to claim 10, **characterised in that** silanisation of the magnetic particles is effected by reaction with a silane of formula (I) where
R¹ is a C₁-C₂₀ alkyl radical or a C₂-C₂₀ alkylene radical which may optionally be substituted with an amino, isocyanato, methacryloyloxy, acryloyloxy, epoxy or mercapto group, and/or interrupted by -O-, -NH-, -COO- or NH-COO,
R² represents a phenyl or a C₁-C₆ alkyl radical,
X represents a hydrolysable group, and
a assumes the value 0, 1 or 2.

12. A process for producing magnetisable particles according to claims 10 or 11, **characterised in that** organic monomer constituents are reacted to form an organic polymer by means of polycondensation, polyaddition or polymerisation in the presence of the magnetisable particles.

13. A process for producing magnetisable particles according to claims 10 or 11, **characterised in that** the organic polymer is deposited in molten form, or is precipitated from a solvent, or is deposited by evaporation of the solvent on to the silanised, magnetisable particles.

14. A process for producing magnetorheological liquids according to one or more of claims 1 to 9, **characterised in that** the magnetisable particles according to claims 10 or 11 are dispersed in the oleophilic liquid, optionally in the presence of a thickener.

15. Use of the magnetorheological liquids according to one or more of claims 1 to 9 in couplings, dampers and/or bearings.

## Revendications

1. Fluides magnétorhéologiques constitués de particules magnétisables revêtues d'un polymère organique, d'au moins un liquide oléophile et éventuellement d'un épaississant, **caractérisés en ce que** les particules magnétisables sont des particules dont la surface a été soumise à une silanisation avant le revêtement avec ledit polymère organique.

2. Fluides magnétorhéologiques selon la revendication 1, **caractérisés en ce qu'**ils contiennent de 45 à 98 % en masse de particules magnétisables revêtues d'un polymère organique, de 2 à 45 % en masse d'un liquide oléophile et de 0 à 20 % en masse d'un épaississant, la somme des pourcentages en masse étant égale à 100 % en masse.

3. Fluides magnétorhéologiques selon l'une des revendications 1 ou 2, **caractérisés en ce que** la grande dimension moyenne des particules magnétisables revêtues d'un polymère organique, par rapport à leur masse, est de 0,1 à 100 µm.

4. Fluides magnétorhéologiques selon l'une ou plusieurs des revendications 1 à 3, **caractérisés en ce que** la fraction en masse du revêtement des particules magnétisables revêtues d'un polymère organique est de 0,1 à 50 % en masse par rapport aux particules magnétisables.

5. Fluides magnétorhéologiques selon l'une ou plusieurs des revendications 1 à 4, **caractérisés en ce que** le polymère organique est un polymère vinylique, une polyurée et/ou un polyuréthane.

6. Fluides magnétorhéologiques selon l'une ou plusieurs des revendications 1 à 5, **caractérisés en ce que** les particules magnétisables sont constituées de fer et/ou d'alliages de fer.

7. Fluides magnétorhéologiques selon l'une ou plusieurs des revendications 1 à 6, **caractérisés en ce que** les épaississants sont des gels, des silicates, des oxydes métalliques et/ou des acides siliciques très dispersés obtenus par hydrolyse à la flamme, ayant un diamètre de particules moyen inférieur à 1 µm.

8. Fluides magnétorhéologiques selon l'une ou plusieurs des revendications 1 à 7, **caractérisés en ce que** la quantité d'épaississant est de 0,1 à 20 % en masse.

9. Fluides magnétorhéologiques selon l'une ou plusieurs des revendications 1 à 8, **caractérisés en ce que** le liquide oléophile est constitué d'au moins une huile minérale ou d'au moins une huile de silicone.

10. Particules magnétisables revêtues d'un polymère organique, **caractérisées en ce que** ces particules magnétisables sont des particules dont la surface a été soumise à une silanisation avant le revêtement avec ledit polymère organique.

11. Particules magnétisables selon la revendication 10, **caractérisées en ce que** la silanisation des particules magnétisables a été effectuée par réaction avec un silane de formule (I) dans laquelle
R¹ représente un reste alkyle en C₁-C₂₀ ou un reste alkylène en C₂-C₂₀ éventuellement substitué par un groupe amino, isocyanato, méthacryloyloxy, acryloyloxy, époxy ou mercapto et/ou interrompu par -O-, -NH-, -COO- ou NH-COO,
R² représente un reste phényle ou alkyle en C₁-C₆, et
X représente un groupe hydrolysable, et
a est égal à 0,1 ou 2.

12. Procédé de préparation de particules magnétisables selon la revendication 10 ou 11, **caractérisé en ce que** l'on transforme des constituants monomères organiques en un polymère organique par polycondensation, polyaddition ou polymérisation en présence des particules magnétisables silanisées.

13. Procédé de préparation de particules magnétisables selon la revendication 10 ou 11, **caractérisé en ce que** l'on dépose le polymère organique sous forme fondue ou précipitée à partir d'un solvant ou par évaporation du solvant sur les particules magnétisables silanisées.

14. Procédé de préparation de fluides magnétorhéologiques selon l'une ou plusieurs des revendications 1 à 9, **caractérisé en ce que** l'on disperse les particules magnétisables selon la revendication 10 ou 11 dans le liquide oléophile, éventuellement en présence d'un épaississant.

15. Utilisation des fluides magnétorhéologiques selon l'une ou plusieurs des revendications 1 à 9 dans des embrayages, des amortisseurs et/ou des paliers.
